# EUROPÄISCHE PATENTSCHRIFT

(11) **EP 0 356 531 B1**
(45) Veröffentlichungstag und Bekanntmachung des Hinweises auf die Patenterteilung: **14.07.1993**
(21) Anmeldenummer: 88112205.5
(22) Anmeldetag: 28.07.1988
(51) Int. Cl.: G03C 1/79, D21H 17/74, D21H 17/28, D21H 17/42, D21H 17/44, D21H 17/66

(54) **Wasserfester fotografischer Papierträger**
Water-resistant photographic-paper support
Support photographique en papier résistant à l'eau

(43) Veröffentlichungstag der Anmeldung: 07.03.1990
(73) Patentinhaber: FELIX SCHOELLER JR. GMBH & CO. KG, D-49026 Osnabrück (DE)
(72) Erfinder: Kuhnhäuser, Sigrid Dr., D-4500 Osnabrück (DE); Winiker, Robert Dr., D-4507 Hasbergen (DE)
(74) Vertreter: Eggert, Hans-Gunther, Dr.

(56) Entgegenhaltungen:
- EP-A- 0 235 564
- DE-A- 2 515 823
- DE-A- 3 210 621
- DE-A- 3 216 840
- DE-A- 3 241 599
- DE-A- 3 400 125
- DE-A- 3 543 597

## Beschreibung

Die Erfindung betrifft einen beidseitig mit Polyolefin überzogenen Papierträger für fotografische Schichten.

Durch die hohen Anforderungen der heutigen Entwicklungsverfahren müssen wasserfeste fotografische Träger hergestellt werden, die resistent gegen das Eindringen von Entwickler- und Fixierlösungen sind, sowie über andere mechanische Eigenschaften verfügen wie z.B. spezifische Steifigkeit, Spaltfestigkeit, Bruchlast u.a.

Es ist bekannt, beidseitig mit hydrophoben Harzschichten überzogenes Papier als Trägermaterial für fotografische Schichten zu verwenden. Ein solches Trägermaterial besteht gewöhnlich aus einem Papierkern mit auf beiden Oberflächen aufgebrachten Polyolefinüberzug. Die obere Polyolefinüberzugsschicht, auf die eine lichtempfindliche Emulsionsschicht aufgebracht werden soll, enthält üblicherweise wenigstens ein weißes Pigment, um die Schärfe des fotografischen Bildes zu erhöhen. Außerdem kann die Polyolefinschicht auch Farbpigmente und andere Zusätze enthalten wie Dispergierhilfsmittel, Antioxidationsmittel und antistatische wirkende Verbindungen.

Der beidseitig mit wasserundurchlässigem Polyolefin überzogene Papierträger ist dann zwar auf beiden Flächen gegen die Einwirkung von Behandlungslösungen geschützt, aber an den Kanten den Flüssigkeiten weiterhin ausgesetzt. Durch die Luft- und Lichteinwirkung verfärben sich die eingedrungenen Behandlungsflüssigkeiten und verringern somit den Wert des fotografischen Trägers.

Um dem Problem des Kantenverschmutzens des fotografischen Trägers entgegenzuwirken, ist der Papierkern in der Masse "hart geleimt". Außer der inneren Hydrophobierung des Papierkerns sind auch Versuche unternommen worden, durch das Auftragen verschiedenartiger hochmolekularer Substanzen die Oberfläche des Basispapiers zu verleimen. Zu den hochmolekularen Verbindungen, die hierzu eine Verwendung gefunden haben, zählen Substanzen wie z.B. Gelatine, oxydierte Stärke und andere Stärkederivate, Carboxymethylcellulose, modifizierte Polyvinylalkohole und andere Bindemittel. Die Oberfläche des Basispapiers kann mit Hilfe einer wäßrigen Beschichtungsmasse (Streichlösung) behandelt werden, die neben den o. g. Bindemitteln noch andere Zusätze enthalten kann wie z. B. optische Aufheller (Weißtöner), Pigmente, Entschäumer, Vernetzungshilfsmittel u.a..
Eine Streichlösung kann mittels Leimpresse auf die Oberfläche des Papiers aufgetragen werden, oder es können hierzu auch andere Auftragsmethoden angewandt werden, z. B. Blade- oder Rollschaber-Verfahren.

Die Stärke ist ein seit langem vor allem zur Verbesserung der Oberflächeneigenschaften und als zusätzlicher Schutz der Oberfläche des massegeleimten Papiers gegen äußere Einflüsse eingesetztes Mittel. Für den Strich werden modifizierte, abgebaute Stärken wie kationische, anionische oder oxydierte Stärken verwendet.

Die Anwendung von Stärke bei der Oberflächenbehandlung (DE 25 15 823) sichert zwar eine gute Haftung zwischen dem Papierträger und der Polyolefinschicht, sie führt jedoch bezüglich des Kanteneindringens nicht zu optimalen Ergebnissen. Darüber hinaus sind auch andere physikalische Werte, insbesondere die Spaltfestigkeit, unzureichend.

In der DE-OS 32 41 599 wurde vorgeschlagen, den Papierkern durch Auftragen eines mit Dicarbonsäuren modifizierten Polyvinylalkohols zu verleimen. Diese Methode garantiert keine gleichmäßig gute Haftung zwischen dem Polyolfefinüberzug und dem Papierkern und ist in bezug auf das sog. Kanteneindringen ebenfalls nicht zufriedenstellend. Darüberhinaus ist die Methode wegen schlechter Elektrolytverträglichkeit des Polyvinylalkohols nicht unproblematisch.

Der Verbesserung der Haftung der Polyolefinfilme auf dem schon in der Masse hydrophopierten Basispapier und der Vermeidung einer Delaminierung bei den nachgeschalteten Bearbeitungsstufen dient auch das Verfahren der DE-A 34 00 125, bei dem ein Ethylen-Acrylsäure-Copolymeres mit alkalischer oder ammoniakalischer Einstellung auf pH 8,5 bis 10 als wässrige stabile Dispersion in Kombination mit Elektrolyten, Stärke, Stärkederivaten, Polyvinylalkohol und optischen Aufhellern auf die Papieroberflächen aufgetragen, getrocknet und danach mit Polyolefinextrusion beschichtet wird.

Der Versuch, einen mit Monocarbonsäuren modifizierten Polyvinylalkohol anzuwenden (DE-OS 35 43 597), bietet zwar gute Ergebnisse bezüglich Kanteneindringens, innerer Festigkeit und Polyolefinhaftung, bereitet aber Probleme bei der Herstellung der Streichmasse. Der Polyvinylalkohol neigt in Anwesenheit von Salzen wegen seiner schlechten Elektrolytverträglichkeit zur Flockenbildung.

Diese Flocken, die sich unter Einwirkung der zur Verbesserung der Leitfähigkeit eingesetzten Salze bilden, sind im Verlauf des Durchmischungsvorgangs bei der Herstellung der Streichlösung (Beschichtungsmasse) nur schwer wieder auflösbar. Das Auftragen solcher Streichlösung hat eine Verminderung der Oberflächenqualität des fotografischen Papierträgers zur Folge, da die oben erwähnten Flocken Unebenheiten der Oberfläche verursachen. Andererseits verringert die Beseitigung dieser Flocken durch Abfiltrieren jedoch den Bindemittelgehalt und verschlechtert dadurch die Werte der Spaltfestigkeit des Trägers.

Aufgabe der Erfindung ist es daher, einen wasserfesten fotografischen Träger zu entwickeln, der neben hoher Spaltfestigkeit, Resistenz gegen das Eindringen fotografischer Behandlungsflüssigkeiten und guter Polyethylenhaftung auch eine gute, durch das Auftragen flockenloser Streichlösung erhaltene Oberfläche besitzt.

Diese Aufgabe wird mit einem wasserfesten fotografischen Papierträger aus einem beidseitig mit Polyolefin beschichteten und in der Masse hydrophopierten Basispapier gelöst, das mit einer Beschichtung versehen ist, die ein anionisches, kationisches oder amphoteres Polyacrylamid oder eine Mischung daraus, modifizierte Stärke und wenigstens ein lösliches anorganisches Salz aus der Gruppe der Chloride und Sulfate eines Alkali- oder Erdalkalimetalls enthält.

Überraschenderweise hat sich herausgestellt, daß die Vorteile, nämlich Verringerung des Eindringens fotografischer Behandlungslösungen, Erhöhung der inneren Festigkeit des Papierkerns und Verbesserung der Polyethylenhaftung insbesondere durch die Kombination von Polyacrylamid und oxydierter Stärke in der Beschichtungsmasse erreicht wird.

Das bevorzugte Gewichtsverhältnis von Polyacrylamid zur modifizierten, insbesondere oxydierten, Stärke beträgt 1/3 bis 3/1.

Der Papierkern wird auf übliche Weise mit Hilfe einer Papiermaschine hergestellt. Der Zellstoff wird unter Anwendung bekannter Leimungsmittel in der Masse geleimt. Dazu gehören u.a. Alkylketendimere oder Fettsäuren bzw. Salze der Fettsäuren. Außerdem kann die Faserstoffmasse Füllstoffe, Pigmente, optische Aufheller, Naßverfestigungsmittel, Antioxidantien und andere für die Herstellung fotografischer Schichtträger übliche Zusatzstoffe enthalten.

Das verwendete Polyacrylamid ist ein anionisches, kationisches, amphoteres Polyacrylamid oder eine Mischung aus diesen.

Das anionische Polyacrylamid kann z. B. ein teilweise hydrolysiertes Produkt von Polyacrylamid, ein Acrylamid-Acrylsäure-Copolymerisat, ein Acrylamid/Methacrylsäure-Copolymerisat, ein Acrylamid/Maleinsäureanhydrid-Copolymerisat, ein Acrylamid/Acrylsäureether-Copolymerisat sein.

Ein anionisches Polyacrylamid mit einem Anionenanteil zwischen 0 % und 85 % wird bevorzugt.

Das kationische Polyacrylamid kann z. B. ein Abbauprodukt von Polyacrylamid, ein Reaktionsprodukt des Polyacrylamids mit Polyethylenimin, ein Copolymerisat aus Acrylamid mit einem kationischen Monomeren sein.

Das amphotere Polyacrylamid ist ein Polyacrylamid, das sowohl anionische Gruppen als auch kationische Gruppen im Makromolekül enthält. Bei den anionischen Gruppen handelt es sich um Carboxylat- bzw. Alkalicarboxylat-Gruppen. Die kationischen Gruppen können beliebige kationische Gruppen sein wie z.B. quarternierte oder protonierte Alkylaminoalkylenacrylat- oder Alkylaminoalkylenacrylamid-Gruppen.

Die hier verwendete modifizierte Stärke kann eine veresterte, veretherte, säurehydrolytisch oder enzymatisch abgebaute Stärke oder oxydierte Stärke sein.
Die veresterte Stärke kann z.B. ein Stärkephosphatester, Stärkeacetat, -citrat oder -formiat sein.
Unter den veretherten Stärken können z.B. die Alkylstärkeether, Hydroxyalkylstärkeether, Carboxyalkylstärkeether oder Allylstärkeether in Betracht kommen.
Die säurehydrolytisch abgebaute Stärke kann eine in Gegenwart von Säuren wie Salzsäure, Schwefelsäure oder Phosphorsäure abgebaute Stärke sein.
Die oxydierte Stärke ist eine durch alkalische Oxidation abgebaute Stärke, wobei als Oxidationsmittel z.B. Hypochlorit oder Perjodat dienen kann.
Erfindungsgemäß wird hier die oxydierte Stärke bevorzugt.

Außerdem wird der erfindungsgemäße Effekt nur dann erreicht, wenn der wäßrigen Lösung lösliche anorganische Salze aus der Gruppe der Chloride und Sulfate eines Alkali- oder Erdalkalimetalls zugesetzt werden, beispielsweise Calciumchlorid, Magnesiumchlorid, Natriumchlorid, Kaliumchlorid, Magnesiumsulfat, Natriumsulfat, Kaliumsulfat oder beliebige Mischungen aus diesen. Erfindungsgemäß bevorzugt wird Natriumchlorid. In den die Erfindung erläuternden Beispielen werden stellvertretend für alle oben angegebenen Salze das Calcium- und Natriumchlorid angewandt, aber auch andere Salze bestätigen den erfindungsgemäßen Effekt. Das Gewichtsverhältnis Salz/Polyacrylamid beträgt 2/3 bis 2/1.

Die erfindungsgemäße Mischung wird aus wäßriger Lösung unter Anwendung bekannter und üblicher Auftragsverfahren aufgebracht.

Die gesamte Auftragsmenge beträgt vorzugsweise 1,5 bis 6 g/m².

Die Erfindung wird anhand der nachfolgenden Beispiele näher erläutert.

### Beispiel 1

Eine wäßrige Zellstoffsuspension (100 % Laubholz-Sulfatzellstoff, Stoffdichte: 4 % Mahlgrad: 35° SR) wurde in der Masse geleimt durch den Zusatz von:
2 Gew.% anionische Stärke
0,75 Gew.% anionisches Polyacrylamid
0,75 Gew.% kationisches Polyacrylamid
0,60 Gew.% Alkylketendimer (Aquapel C 101, Fa. Herkules GmbH)
0,10 Gew.% epoxydiertes Fettsäureamid (Baysynthol CA 36 029, Fa. Bayer AG)
1,30 Gew.% Polyamid-Polyamin-Epichlorhydrinharz (Kymene 557 HP, Fa. Herkules GmbH)

Daraus wurde ein ca. 170 g/m² schweres Basispapier hergestellt, das mit einer wäßrigen Beschichtungsmasse gemäß Tabelle 1 oberflächengeleimt wurde. Die Auftragsmenge betrug ca. 2,5 ± 0,2 g/m².

Die gestrichenen Papiere wurden getrocknet und zwecks Prüfung auf einem Laborextruder mit Polyethylen beschichtet (HDPE, Dichte: 0,950 g/cm³, Temperatur: 295°C, Anpreßdruck: 3,2 atü).

### Beispiel 2

Ein wie im Beispiel 1 hergestelltes Basispapier (170 g/m²) wurde mit einer wäßrigen Beschichtungsmasse gemäß der nachfolgenden Tabelle 2 auf der Oberfläche geleimt. Die Auftragsmenge betrug ca. 3 ± 0,25 g/m². Das gestrichene Papier wurde getrocknet und wie im Beispiel 1 mit Polyethylen extrusionsbeschichtet.

### Vergleichsbeispiel V1

Ein nach Beispiel 1 hergestelltes Basispapier wurde mit einer wäßrigen Beschichtungsmase gemäß Tabelle 3 oberflächengeleimt. Die Auftragsmenge betrug 3 ± 0,2/m². Das gestrichene Papier wurde getrocknet und mit Polyethylen gemäß Beispiel 1 extrusionsbeschichtet.

### Vergleichsbeispiel V2

Ein nach Beispiel 1 hergestelltes Basispapier wurde mit einer wäßrigen Beschichtungsmasse gemäß Tabelle 4 oberflächengeleimt. Die Auftragsmenge betrug 2,5 ± 0,2 g/m². Der gestrichene Papierkern wurd getrocknet und mit Polyethylen gemäß Beispiel 1 extrusionsbeschichtet.

### Vergleichsbeispiel V3

Analog Beispiel 1 hergestelltes Basispapier wurde mit einer wäßrigen Beschichtungsmasse oberflächengeleimt. Die Zusammensetzung der Beschichtungsmasse ist in Tabelle 6 angegeben.
Die Auftragsmenge betrug 2,5 ± 0,2 g/m². Der gestrichene Papierkern wurde getrocknet und mit Polyethylen wie im Beispiel 1 extrusionsbeschichtet.

### Prüfung der nach Beispiel 1 - 2 und Vergleichsbeispiel 1 - 3 hergestellten Papiermuster

Von den gefertigten Papierproben wurde ein Teil ohne Polyolefinüberzug geprüft, ein anderer Teil wurde erst wie angegeben beschichtet und dann verschiedenen Prü fungen unterzogen. Folgende Prüfmethoden wurden zur Untersuchung der Papierproben herangezogen:
1. Innere Festigkeit (Spaltfestigkeit)
   Die Bestimmung wird nach TAPPI RC 308 mit einem Scott Bond Spaltfestigkeitsprüfer (Internal Bond Impact Tester Model B) durchgeführt. Die Meßwerte werden in ft · 1b x 10⁻³ angegeben.
2. Kanteneindringen (KE)
   Die mit Polyethylen beschichteten Papierproben werden mit einem handel süblichen Entwickler bei einer Temperatur von 30°C über eine Zeitdauer von 25 Minuten behandelt. An beiden Kanten der Probe wird das Eindringen der fotografischen Flüssigkeit gemessen. Die Meßwerte werden als Kanteneindringen (KE) in mm angegeben.
3. Haftung zwischen der Polyethylenschicht und dem gestrichenen Papierkern
   Die Prüfung wird mit einem Bruchlast-Meßgerät der Fa. Lorentzen & Wettre durchgeführt. Die Papierproben (15 x 180 mm) werden bei einer Abzugsgeschwindigkeit von 70 mm/min und einem Abzugswinkel von 180°C geprüft. Die Meßergebnisse werden in mN/15 mm angegeben.
4. Flockenbildung durch Elektrolytzusatz
   Die zur Beschichtung des Basispapiers erzeugten Streichlösungen werden auf Glasplättchen aufgebracht, getrocknet und anschließend visuell auf Flockenbildung begutachtet.

Ferner wurden Steifigkeit, Bruchlast und Wasseraufnahme (Cobb-Test) geprüft. Die Ergebnisse befinden sich im üblichen Bereich und wurden für die Bewertung der Erfindung nicht herangezogen.

Die Ergebnisse der beschriebenen Prüfungen sind in den Tabellen 6 - 8 zusammengefaßt. In Tabelle 6 sind die an den erfindungsgemäß gefertigten Papierproben erhaltenen Prüfergebnisse zusammengestellt. Tabelle 7 und 8 beinhalten die Ergebnisse der Vergleichsbeispiele.

Wie aus den Tabellen ersichtlich, wurden die besten Resultate bei einer Streichlösung aus Polyacrylamid, oxydierter Stärke und Calcium- oder Natriumchlorid erhalten (Tab. 6).
Die Verwendung der erfindungsgemäß beschriebenen Beschichtungsmassen verbessert einerseits die mechanischen Eigenschaften des Papierträgers, gleichzeitig aber erlaubt sie einen problemlosen Einsatz von erforderlichen antistatischen Mitteln (Salzen).

**Tabelle 6**

| Erfindungsgemäße Prüfergebnisse (erhalten an den Beispielen 1 und 2) | | | | |
|---|---|---|---|---|
| Probe | Spaltfestigkeit ft·lb·10⁻³ | Kanteneindringen mm | Haftung mN/15mm | Elektrolytverträgl. (Flockenbildung |
| 1a | 265 | 0,60 | 0,9 | - |
| 1b | 182 | 0,60 | 0,9 | - |
| 1c | 229 | 0,50 | 0,8 | - |
| 1d | 230 | 0,60 | 0,9 | - |
| 1e | 225 | 0,55 | 0,9 | - |
| 1f | 220 | 0,60 | 1,1 | - |
| 1g | 231 | 0,60 | 0,9 | - |
| 1h | 215 | 0,60 | 0,8 | - |
| 1i | 230 | 0,60 | 0,8 | - |
| 1j | 228 | 0,65 | 0,9 | - |
| 1k | 230 | 0,60 | 1,0 | - |
| 1l | 229 | 0,60 | 1,0 | - |
| 2a | 240 | 0,60 | 1,70 | - |
| 2b | 258 | 0,60 | 1,60 | - |
| 2c | 262 | 0,60 | 1,60 | - |
| 2d | 255 | 0,60 | 1,50 | - |
| 2e | 260 | 0,55 | 1,60 | - |
| 2f | 258 | 0,50 | 1,50 | - |
| 2g | 245 | 0,50 | 1,50 | - |
| 2h | 259 | 0,55 | 1,60 | - |
| 2i | 261 | 0,50 | 1,50 | - |
| 2j | 260 | 0,60 | 1,60 | - |
| 2k | 255 | 0,55 | 1,60 | - |
| 2l | 258 | 0,50 | 1,50 | - |
| 2m | 255 | 0,60 | 1,20 | - |

**Tabelle 7**

| Prüfergebnisse (erhalten an den Vergleichsbeispielen V1 - V3) | | | | |
|---|---|---|---|---|
| Probe | Spaltfestigkeit ft·lb·10⁻³ | Kanteneindringen mm | Haftung mN/15mm | Elektrolytverträgl. (Flockenbildung) |
| V1 a | 162 | 0,88 | 0,6 | - |
| V1 b | 164 | 0,92 | 1,0 | - |
| V1 c | 160 | 1,03 | 0,6 | - |
| V1 d | 165 | 0,90 | 0,8 | - |
| V1 e | 165 | 1,00 | 0,7 | - |
| V1 f | 166 | 0,90 | 0,6 | - |
| V1 g | 168 | 0,80 | 0,7 | - |
| V1 h | 170 | 0,80 | 0,7 | - |
| V1 i | 166 | 0,80 | 0,8 | - |
| V1 j | 177 | 0,90 | 0,5 | - |
| V2 a | 219 | 1,00 | 0,2 | + |
| V2 b | 208 | 1,10 | 0,2 | + |
| V2 c | 264 | 0,90 | 0,2 | + |
| V2 d | 256 | 0,90 | 0,2 | + |
| V2 e | 214 | 1,10 | 0,2 | + |
| V2 f | 220 | 0,83 | 0,3 | + |
| V2 g | 256 | 0,85 | 0,2 | + |
| V2 h | 248 | 0,85 | 0,2 | + |
| V2 i | 245 | 1,03 | 0,3 | + |
| V2 j | 256 | 0,70 | 0,2 | + |
| V2 k | 274 | 0,70 | 0,2 | + |
| V2 l | 269 | 0,80 | 0,3 | + |
| V2 m | 284 | 0,80 | 0,5 | + |
| V2 n | 273 | 0,80 | 0,5 | + |
| V2 o | 267 | 0,90 | 0,5 | + |
| V2 p | 287 | 0,80 | 0,7 | + |
| V2 q | 295 | 0,80 | 0,4 | + |
| V2 r | 287 | 0,70 | 0,5 | + |

**Tabelle 8**

| Prüfergebnisse (erhalten aus dem Vergleichsbeispiel V4) | | | | |
|---|---|---|---|---|
| Probe | Spaltfestigkeit ft·lb·10⁻³ | Kanteneindringen mm | Haftung mN/15mm | Elektrolytverträgl. (Flockenbildung) |
| V4 a | 220 | 0,60 | 1,0 | - |
| V4 b | 230 | 0,60 | 0,9 | - |
| V4 c | 228 | 0,50 | 0,8 | - |
| V4 d | 225 | 0,60 | 0,8 | - |
| V4 e | 231 | 0,55 | 0,9 | - |
| V4 f | 230 | 0,60 | 1,0 | - |
| V4 g | 240 | 0,60 | 1,0 | - |
| V4 h | 236 | 0,65 | 1,1 | - |
| V4 i | 225 | 0,55 | 1,0 | - |
| V4 j | 227 | 0,60 | 0,9 | - |
| V4 k | 232 | 0,60 | 0,9 | - |
| V4 l | 229 | 0,60 | 1,0 | - |

## Patentansprüche

1. Wasserfester fotografischer Papierträger aus einem beidseitig mit Polyolefin beschichteten und in der Masse hydrophobierten Basispapier, das mit einer modifizierte Stärke und Elektrolyte enthaltenden Beschichtung versehen ist, dadurch gekennzeichnet, daß die Beschichtung ein anionisches, kationisches oder amphoteres Polyacrylamid oder eine Mischung daraus enthält und der Elektrolyt wenigstens ein lösliches anorganisches Salz aus der Gruppe der Chloride und Sulfate eines Alkali- oder Erdalkalimetalls ist.

2. Wasserfester fotografischer Papierträger nach Anspruch 1, dadurch gekennzeichnet, daß das Polyacrylamid ein anionisches Polyacrylamid ist und einen Anionenanteil von 0 % bis 85 % hat.

3. Wasserfester fotografischer Papierträger nach Anspruch 1, dadurch gekennzeichnet, daß die modifizierte Stärke eine oxydierte Stärke ist.

4. Wasserfester fotografischer Papierträger nach Anspruch 1, dadurch gekennzeichnet, daß das Polyacrylamid und die modifizierte Stärke in einem Gewichtsverhältnis von 1/3 bis 3/1 stehen.

5. Wasserfester fotografischer Papierträger nach Anspruch 1, dadurch gekennzeichnet, daß die Beschichtungsmasse in einer Gesamtmenge von 1,5 bis 6 g/qm auf das Basispapier aufgetragen ist.

6. Wasserfester fotografischer Papierträger nach Anspruch 1, dadurch gekennzeichnet, daß das Salz Calciumchlorid, Magnesiumchlorid, Natriumchlorid, Kaliumchlorid, Natriumsulfat, Kaliumsulfat oder eine beliebige Mischung aus diesen ist.

7. Wasserfester fotografischer Papierträger nach Anspruch 1, dadurch gekennzeichnet, daß das Salz Natriumchlorid ist.

8. Wasserfester fotografischer Papierträger nach Anspruch 1, dadurch gekennzeichnet, daß das Gewichtsverhältnis von Salz zu Polyacrylamid 2/3 bis 2/1 ist.

## Claims

1. A waterproof photographic paper support consisting of a base paper, coated on both sides with polyolefin and made water-repellant in the pulp, which is provided with a coating which contains modified starch and electrolytes, characterised in that the coating contains an anionic, cationic or amphoteric polyacrylamide or a mixture thereof and the electrolyte is at least one soluble inorganic salt from the group of the chlorides and sulphates of an alkali metal or alkaline-earth metal.

2. A waterproof photographic paper support according to claim 1, characterised in that the polyacrylamide is an anionic polyacrylamide and has an anion content of 0% up to 85%.

3. A waterproof photographic paper support according to claim 1, characterised in that the modified starch is an oxidised starch.

4. A waterproof photographic paper support according to claim 1, characterised in that the polyacrylamide and the modified starch stand in a weight ratio of 1 : 3 up to 3 : 1.

5. A waterproof photographic paper support according to claim 1, characterised in that the coating composition is applied to the base paper in an overall amount of 1.5 up to 6 g/qm.

6. A waterproof photographic paper support according to claim 1, characterised in that the salt is calcium chloride, magnesium chloride, sodium chloride, potassium chloride, sodium sulphate, potassium sulphate or an arbitrary mixture of these.

7. A waterproof photographic paper support according to claim 1, characterised in that the salt is sodium chloride.

8. A waterproof photographic paper support according to claim 1, characterised in that the weight ratio of salt to polyacrylamide is 2 : 3 up to 2 : 1.

## Revendications

1. Papier support photographique résistant à l'eau, formé d'un papier de base revêtu des deux côtés par une couche de polyoléfine et rendu hydrophobe dans la masse, qui est doté d'un revêtement contenant de l'amidon modifié et un électrolyte, caractérisé par le fait que le revêtement contient un polyacrylamide anionique, cationique ou amphotère, ou un mélange de tels polyacrylamides, et que l'électrolyte est au moins un sel minéral soluble choisi dans le groupe des chlorure et sulfates d'un métal alcalin ou alcalino-terreux.

2. Papier support photographique résistant à l'eau selon la revendication 1, caractérisé par le fait que le polyacrylamide est un polyacrylamide anionique, et qu'il possède une proportion d'anions de 0% à 85%.

3. Papier support photographique résistant à l'eau selon la revendication 1, caractérisé par le fait que l'amidon modifié est un amidon oxydé.

4. Papier support photographique résistant à l'eau selon la revendication 1, caractérisé par le fait que le polyacrylamide et l'amidon modifié sont présents dans un rapport en poids de 1/3 à 3/1.

5. Papier support photographique résistant à l'eau selon la revendication 1, caractérisé par le fait que la masse de revêtement est appliquée sur le papier de base dans une quantité totale de 1,5 à 6 g/m².

6. Papier support photographique résistant à l'eau selon la revendication 1, caractérisé par le fait que le sel est le chlorure de calcium, le chlorure de magnésium, le chlorure de sodium, le chlorure de potassium, le sulfate de sodium, le sulfate de potassium ou un quelconque mélange de ceux-ci.

7. Papier support photographique résistant à l'eau selon la revendication 1, caractérisé par le fait que le sel est le chlorure de sodium.

8. Papier support photographique résistant à l'eau selon la revendication 1, caractérisé par le fait que le rapport en poids du sel au polyacrylamide est de 2/3 à 2/1.
